# EUROPÄISCHE PATENTSCHRIFT

(11) **EP 0 003 365 B1**
(45) Veröffentlichungstag und Bekanntmachung des Hinweises auf die Patenterteilung: **19.08.1981**
(21) Anmeldenummer: 79100269.4
(22) Anmeldetag: 30.01.1979
(51) Int. Cl.: H01J 9/227, C09K 11/08, C09K 11/02, H01J 1/62

(54) **Verfahren zur Herstellung eines planen oder in einer Richtung gekrümmten Farbbildschirmes und mittels dieses Verfahrens hergestellter Farbbildschirm**
Method for the manufacture of a planar or unidirectionally curved colour picture screen, and colour picture screen manufactured by this method
Méthode de fabrication d'un écran d'images en couleurs plan ou courbé dans une direction; écran d'images en couleurs fabriqué par cette méthode

(30) Priorität: 31.01.1978 DE 2804127
(43) Veröffentlichungstag der Anmeldung: 08.08.1979
(73) Patentinhaber: SIEMENS AKTIENGESELLSCHAFT, 80333 München (DE)
(72) Erfinder: Wengert, Rolf, Dr. Dipl.-Phys., D-8000 München 70 (DE); Huber, Wilhelm, D-8055 Goldach (DE)

## Beschreibung

Die vorliegende Patentanmeldung betrifft ein Verfahren gemäß dem Oberbegriff des Patentanspruchs 1.

Ein derartiges Verfahren geht beispielsweise aus der US-PS 28 72 339 und aus der FR-PS 1 121 286 als bekannt hervor.

Bei der Herstellung der bekannten Farbbildröhren (TV) erfolgt die Aufbringung von roten, grünen und blauen Phosphoren durch dreimaliges, ganzflächiges Beschichten (Sedimentation kombiniert mit Schleudern), durch dreimaliges Belichten (Fototechnik für jede Farbe einzeln) mit jeweils anschließendem Abwaschen der nicht belichteten Bereiche und anschließendem Trocknungsprozess vor der nächsten Beschichtung.

Ein solches Beschichtungsverfahren ist aus den Valvo Berichten XVIII, Heft 1/2, S. 80 und 81, aus der DE-C-1 447 791 und aus der DE-B-1 462 653 zu entnehmen. Hierbei ist durch mehrmalige Überschichtung der Phosphorflecke eine völlige Farbreinheit nicht gewährleistet. Außerdem können Farbunreinheiten auf den Schirmgläsern direkt entstehen, wenn beim Abwaschen der unbelichteten Schichtbereiche Reste stehenbleiben, da der Abwaschdruck nicht zu hoch sein darf, um nicht auch die vernetzten, stehenbleibenden Leuchtpigmente abzulösen.

Die Aufgabe, die der vorliegenden Erfindung zugrundeliegt, besteht in der Herstellung eines planen oder in einer Richtung gekrümmten Farb-Bildschirmes für mehrere Farben - z.B. den drei Grundfarben Rot, Grün und Blau - insbesondere für Farbbildröhren, wobei von einer planen oder gekrümmten Glasplatte als Schirmsubstrat ausgegangen wird. Dabei sollen die umständlichen Verfahrensschritte der Fototechnik und die damit verbundenen Nachteile (z.B. Farbunreinheiten) umgangen und eine gute Haftfestigkeit der Leuchtstoffschichten gewährleistet werden.

Diese Aufgabe wird erfindungsgemäß durch ein Verfahren mit den kennzeichnenden Merkmalen des Patentanspruchs 1 gelöst.

Dabei soll es im Rahmen des Erfindungsgedankensliegen, eine Grundmaske aus magnetischem Material zu verwenden, und diese auf dem Substrat mittels eines Flächenmagneten zu fixieren. Die Grundmaske bestimmt Größe, Randschärfe, Trennung und Abstand der Farbstoff-Bereiche und bleibt bei allen Farbbeschichtungen auf dem Substrat. Die Farbstoff-Bereiche sind mindestens 0,01 mm² groß.

Es kann eine ätztechnisch aus magnetischem Stahlblech oder aus Kupfer-Beryllium-Blech mit magnetischer Nickelbeschichtung oder aus Stahlblech mit Kupfer und/oder Nickelbeschichtung hergestellte Grundmaske verwendet werden, ebenso eine galvanoplastisch aus Nickel hergestellte Grundmaske.

Durch das Verfahren nach der Lehre der Erfindung wird erreicht, daß sich die Farben nicht überlagern, die aufgebrachten Flächen durch die Maske für die folgende Farbe nicht beschädigt werden und die Geometrie der Farbpigmentverteilung genau eingehalten wird. Die Dicke der Grundmaske ist vorzugsweise ca. 10 bis 30 ,um größer als die geplante Dicke der Leuchtstoffschichten.

Weitere n Beschichtungsmasken (z.B. 3) mit festgelegter jeweiliger Zuordnung zu einer der n Farben (3) enthalten ein Raster mit einer Periodizität von 1/n (z.B. 1/3) des Grundrasters. Zur Farbenbeschichtung werden also nacheinander die jeweiligen Beschichtungsmasken aufgelegt, nach der Beschichtung entfernt und gereinigt. Dieser Vorgang wird n-mal durchgeführt, für jede Farbe gesondert. Die Farben werden also jeweils als fertiges Raster aufgebracht.

Bis zu diesem Abschnitt der Schirmherstellung entfallen im Vergleich zur herkömmlichen Schirmherstellung mittels Fototechnik n Belichtungsarbeitsgänge, n Abwascharbeitsgänge und n Trocknungsarbeitsgänge.

Durch Reinigen der Beschichtungsmasken und Filtrieren der Reinigungslösungen (getrennt nach Farben) lassen sich die Farbstoffe farbenrein, einfach und kostensparend wiedergewinnen. Dies stellt gegenüber der herkömmlichen Bildschirmfertigung einen erheblichen Vorteil dar.

In einer Weiterbildung des Erfindungsgedankens ist vorgesehen, die Beschichtung des Substrats mit den Leuchtstoffsuspensionen durch Drucksprühen vorzunehmen, wobei entweder bei waagrechter Anordnung des Substrates tropffrei arbeitende Sprühdüsen über dem Substrat angeordnet werden oder bei vertikal- bzw. schräg-stehender Substratanordnung die Sprührichtung senkrecht zur Substratplatte ist. Gemäß einem besonderen Ausführungsbeispiel der Erfindung wird die unter einem Winkel von ca. 75° angeordnete Substratplatte durch mehrmaliges Durchlaufen des Sprühstrahles bis zu einer Schichtdicke von 25 Itm beschichtet.

Es ist aber auch möglich, die Beschichtungen mit den verschiedenen Masken durch elektrostatisches Sprühen auf das mit einer leitenden Schicht versehene Substrat mit Hochspannungen von 20 bis 30 kV aufzubringen. Dabei werden die Substrate an ihren leitenden, z.B. aus Sn0₂ (Zinnoxid) bestehenden Schichten kontaktiert (+Pol), ebenso die Masken. Die Substrate liegen auf einem Magneten isoliert auf. Die jeweils verwendeten Düsen werden gerdet (-Pol). Es ist hier insbesondere möglich, mit einfachen Schleuderdüsen zu arbeiten. Die Leuchtstoffaufschlämmung wird dabei fein dosiert freigegeben. Der Beschichtungsvorgang erfolgt so langsam, daß eine hohe Flächenbelegungsdichte mit Leuchtstoffkörnern mit niedrigem Binderanteil erzielt werden kann, bei der die Schichtdicke gut steuerbar und reproduzierbar ist.

Eine weitere Möglichkeit der Leuchtstoffbelegung des Schirmglases ist durch das Masken-Siebdruckverfahren gegeben, wobei die Beschichtungsmasken durch Siebdruckmasken gebildet werden. Diese Technik kommt nur für Formate bis zu maximal der Größe in Frage, bei der die geforderte Raster-Genauigkeit noch eingehalten werden kann. Dabei wird die Viskosität der Paste so eingestellt, daß die "Fenster" mit "Farben" gefüllt werden.

Bei der Durchführung des erfindungsgemäßen Verfahrens ist vorgesehen, die Beschichtungsmasken manuell oder maschinell entweder durch mechanische oder durch magnetische Greifer aufzulegen und/oder abzunehmen.

Im folgenden sollen anhand von Ausführungsbeispielen und den Fig. 1 bis 5 verschiedene Mög-Jichkeiten der Substratanordnung beschrieben werden.

Zunächst soll anhand der Fig. 1 und der Abbildungen a bis e das Grundprinzip der der Erfindung zugrundeliegenden Doppelmasken-Rasterbeschichtung für drei Farben beschrieben werden. Dabei sind mit dem Bezugszeichen 1 das vorzugsweise plane Substrat, mit 2 die Grundmaske, mit 3 die erste Beschichtungsmaske, mit 4 die zweite Beschichtungsmaske, mit 5 die dritte Beschichtungsmaske und mit den Bezugszeichen 6, 7 und 8 die "Farben" Rot, Grün und Blau bezeichnet. Der entscheidende Schritt der Doppelmasken-Rasterbeschichtung ist der, daß eine Grundmaske 2 für alle drei Beschichtungsvorgänge b), c), d) auf dem Substrat 1 bleibt. Die Grundmaske 2 schützt dadurch genau die fertigen Farbflächen, so daß es möglich ist, die drei Beschichtungsmasken 3, 4 und 5 nacheinander aufzulegen und abzuheben, ohne daß die bereits fertigen Farbflächen 6, 7 und 8 beschädigt oder berührt werden. Dies wird dadurch erreicht, daß
1) die Grundmaske 2 direkt auf dem Substrat liegt und dort justiert und fixiert wird (Abbildung a)),
2) die Grundmaske 2 etwa 10 bis 30 ,um dicker ist als die gewünschte Schichtdicke der aufzutragenden Leuchtstoff-Flächen 6, 7, 8 (Leuchtstoffpigmente),
3) die drei Beschichtungsmasken 3, 4 und 5 (für jede Farbe eine) genau zur Grundmaske 2 justiert werden (sie können etwa 10 bis 40 µm dünner ausgelegt werden als die Grundmaske 2; die untere Grenze ist natürlich die Hantierbarkeit ohne Knick- und Rißbildung) und
4) die Oberfläche aller Masken (2, 3, 4 und 5) sehr gut plan ist, die Masken wasserfrei und sehr gut gereinigt sind.

Die Abbildung a) zeigt die Anordnung vor der Beschichtung; die Abbildung e) das fertige "Farben"-Raster.

Es empfehlen sich grundsätzlich vier Anordnungen der mit den Masken versehenen Substrate, welche in den Fig. 2 bis 5 dargestellt sind. Dabei gelten immer die gleichen Bezugszeichen: Substrat 1; Grundmaske 2; Beschichtungsmasken 3, 4, 5; Spritzdüsen 9; Haltemagnete 10.

Es zeigt:
Figur 2 eine waagrecht liegende Anordnung für Sprühen von oben (9), geeignet für schnell- und auch langsam trocknende Leuchtstoffaufschlämmungen (z.B. wasserhaltige Systeme), sowie für elektrostatisches Sprühen. Durch geeignete Sprühdüsen 9 wird vermeiden, daß große Teilchen aus den Düsen auf das plane Substrat 1 gelangen können.
Figur 3 die gleiche Anordnung wie Fig. 2 mit einem, in einer Richtung gekrümmten Substrat 1.
Figur 4 eine senkrecht oder schräg stehende Anordnung für seitliches Sprühen durch Spritzpistolen 9 mit schnell trocknenden Farbstoffaufschlämmungen (wasserfreie Systeme), sowie auch für elektrostatisches Sprühen.
Figur 5 zeigt schematisch die Substratanordnung bei elektrostatischem Sprühen. Dabei wird das Substrat 1 an seiner leitenden Schicht 11 aus Zinnoxid mit Kontakten 12 (+Pol) versehen, ebenso die aufliegenden Masken 2 und 3 bis 5. Das Substrat 1 liegt auf dem Haltemagneten 10 isoliert (13) auf. Die jeweils verwendeten Düsen (in der Fig. nicht dargestellt) werden gerdet (-Pol). Der gesamte Aufbau (Glocke aus Plexiglas) ist nach außen elektrisch isoliert (14) und besitzt eine Abzugsöffnung für den Ausgleich auftretenden Überdrucks (nicht dargestellt).

Der Ablauf der gesamten Bildschirmherstellung durch die Leuchtstoffbeschichtung in drei Farben ist aus dem als Fig. 6 bezeichneten Diagramm ersichtlich. Dabei wird der Ablauf der Leuchtstoffschirmherstellung durch durchgezogene Linien mit Pfeilen markiert, während die gestrichelten Linien mit Pfeilen in Laufrichtung von Zubehörteilen weisen. Analoge Prozesse sind durch gestrichelte Linien ohne Pfeile verbunden. Zahlen ohne Punkte und Zusatzzahl weisen die Nummer des Weiterverarbeitungsschrittes aus; dies gilt auch für die Zahlen vor den Punkten. Durch die Zahlen nach den Punkten werden die verschiedenen Alternativen für die Beschichtung aufgezeigt. Das strichliert umrandete Feld betrifft den Erfindungsgegenstand.

Es ist vorgesehen, als Leuchtstoffe Pigmentfarbstoffe in vorzugsweise wasserfreien organischen Aufschlämmflüssigkeiten zu verwenden, deren Kornverteilung zwischen minimal 1 bis 3 µm und maximal 10 bis 15 ₁₁m liegt. Die Viskosität der Emulsionen wird durch den Zusatz von Bindemitteln vorzugsweise in Form von Collodiumwolle (nitrierte Zellulose), im Bereich von 1 bis 35 Vol.% gesteuert.

Als Leuchtstoffe werden als Hauptvertreter verwendet: Für Blau das System ZnS:Ag (Zinksulfid, mit Silber dotiert), für Grün das System (ZnCd)S:Cu (Zink-Cadmiumsulfid, mit Kupfer dotiert), für Rot das System Y_{Z}O_{Z}S:Eu (Yttriumsulfoxid, mit Europium dotiert).

Daneben können aber auch alle bekannten Phosphore verwendet werden, z.B., Rot emittierende Leuchtstoffe (Phosphore):
Yttriumvanadat, Europium dotiert,
Yttriumoxid, Europium dotiert,
Calziumsilikat, Mangan dotiert,
   Grün emittierende Phosphore:
Zinksulfid, Kupfer dotiert,
Zink-Cadmiumsulfid, Silber dotiert,
Zinksilikat, Mangan dotiert,
Zinkoxid eigenaktiviert (ZnO),
Gadoliniumsulfoxid, Terbium dotiert,
Lanthansulfoxid, Terbium dotiert,
   Blau emittierende Phosphore:
Calziumwolframat eigenaktiviert (CaW0₄)
Barium-Magnesium-Aluminat, Europium dotiert.

Eine wasserfreie Leuchtstoffaufschlämmung enthält in etwa

Sie hat den Vorteil gegenüber der wasserhaltigen Aufschlämmung einer feinen Verteiling der Leuchtstoffmikrokristalle ohne Verklumpung und einer sehr schnellen Trocknung. Anwendbar bei allen Sprühtrechniken.

Eine wasserhaltige Leuchtstoffaufschlämmung besteht aus

Ihr charakteristisches Merkmal ist eine lange Trockenzeit. Sie ist daher vorzugsweise anwendbar bei elektrostatischem Sprühen und Maskensiebdruck oder Sprühen auf heiße Substrate.

Bei den wasserhaltigen Leuchtstoffaufschlämmungen kann auch Kaliwasserglas verschiedener Viskositäten als Bindemittel verwendet werden, wobei der Anteil je nach erforderlicher Viskosität zwischen 20 und 45 Vol.% liegt.

Im Anschluß an die Beshichtungsprozess wird ein Temperprozeß in sauerstoffhaltiger Atmosphäre durchgeführt, um organische Verbindungen auszutreiben und um - falls vorhanden - Haftvermittler zu stabilisieren.

Im Folgenden sollen aus der Vielzahl der Rezepturen für Leuchtstoffaufschlämmungen drei Ausführungsbeispiele angeführt werden.

### Ausführungsbeispiel 1

200 g Leuchtstoff (z.B. ZnS:Ag, blau, mittlerer Korn9 ca. 8 ,um) werden in 450 ml eines Gemisches aus leichtflüchtigen Acetaten, Methanol und Butanol mit Siedebereich von 55 bis 118°C aufgeschlämmt, d. h., 5 Minuten bei ca. 150 U/min gerührt. Dann wird unter Rühren nach und nach zugegeben: 200 ml Butylacetat und 200 ml Binder (Collodiumwolle mit Butylacetat und Äthanol). Anschließend wird die Aufbereitung in geschlossene Behälter gefüllt und bis zur Weiterverarbeitung in einem Rüttelapparat aufbewahrt. Die Aufschlämmung wird in Sprühpistolen mit eingebautem Rührwerk oder zusätzlicher Materialumlaufanlage gefüllt und durch feine Düsen im Abstand von ca. 10 cm auf die Substrate aufgesprüht.

### Ausführungsbeispiel 2 _{'}

200 g Leuchtstoff (z.B. (ZnCD)S:Cu, grün, mittlerer Korn9 ca. 8 µm) werden in 340 ml Äthanol wie in Beispiel 1 aufgeschlämmt. Unter Rühren werden nach und nach zugegeben: 65 ml Xylol, 190 ml Butylacetat, 200 ml eines Gemisches aus leichtflüchtigen Acetaten mit Methanol und Butanol mit Siedebereich von ca. 55 bis 118°C und 55 ml Binder. Umfüllung und Aufbewahrung wie in Beispiel 1. Die Aufschlämmung wird zur Verwendung der elektrostatischen Sprühmethoden in Sedimentierzylinder gefüllt und nach einer Sedimentierzeit von 5 min zu 60% dekantiert. Die dekantierte Aufschlämmung besitzt eine besonders niedrige Konzentration an Verklumpungen und hat die richtige Viskosität zum elektrostatischen Sprühen. Durch die Schleuderdüse, in deren Vorratsgefäß die dekantierte Leuchtstoffaufschlämmung permanent gerührt wird (Magnetrühren), wird die Leuchtstoffaufschlämmung fein dosiert versprüht und setzt sich auf dem Substrat ab. Die Schichtdicke wird über die Beschichtungszeit (ca. 20 min) auf ca. 25 µm eingestellt. Analog werden zur Herstellung des Drei-Farben-Rasters die beiden anderen, in gleicher Weise zubereiteten Aufschlämmungen nach Wechsel der entsprechenden Masken aufgetragen.

### Ausführungsbeispiel 3

500 g Leuchtstoff (z.B. Y₂O₂S:Eu, mittlere Korngröße ca. 5,um 9) werden in 160 ml Äthanol ca. 2 min mit Magnetrührer aufgeschlämmt, 190 ml eines Gemisches aus leichtflüchtigen Acetaten mit Methanol und Butanol mit Siedebereich zwischen 55 und 118°C zugegeben und ca. 5 min weitergerührt. Anschließend werden 63 ml Xylol, 63 ml Siliciumesterlösung (Si0₂-Bildung, Beschichtungsflüssigkeit ZLI 902 (Merck)), 147 ml Butylacetat und 126 ml Binder (Collodiumwolle in Butylacetat und Äthanol) zugerührt. Umfüllung und Aufbewahrung wie in Beispiel 1. Diese Suspension wird mit tropffreien Sprühpistolen entweder seitlich oder von oben auf das Schirmglas in einer Entfernung von 10 bis 15 5 cm durch mehrmaliges Hin- und Herbewegen und Versetzen der Sprühpistole von Hand oder durch eine automatische Bewegungsmechanik gesprüht, bis eine Schichtdicke von 15 bis 20 µm erreicht ist.

Um alle organischen Verbindungen aus der Leuchtstoffschicht zu entfernen, muß bei 250 bis 400°C für mindestens 30 min an Luft getempert werden. Dies kann auch bei geringem Unterdruck erfolgen. Je geringer der Binderanteil, desto günstiger hinsichtlich Haftfestigkeit erfolgt das Absetzen der Leuchtstoffschicht. Da bei diesem Verfahren die Binderanteile niedriger gehalten werden können als bei Fototechnik-Verfahren mit hohen Vernetzungskomponenten, ist dies ein weiterer Vorteil des Sprühverfahrens.

Die Vorteile des erfindungsgemäßen Verfahrens gegenüber der aus dem Stand der Technik bekannten Verfahren der Fototechnik sind, kurz zusammangefaßt, folgende:
1 ) Optimale Farbreinheit (jede Farbe hat ihren Platz im Raster).
2) Keine Unregelmäßigketien durch Abwaschen oder Mehrfachbeschichtung.
3) Bessere Kornverteilung (Erreichen einer wesentlich feineren Aufschlämmung der Leuchtstoffkörner in organischen Lösungsmitteln.
4) Erhöhung der Flächenbelegung mit Phosphor (Senkung der Binderanteile, Fortfall der Vernetzungskomponenten).
5) Keine mechanische Belastung der verbleibenden Leuchtpigmente durch Abwaschen (der nicht belichteten Teile der ganzflächigen fotosensitiven Schicht).
6) Einsparung komplizierter Arbeitsgänge, dadurch kostengünstiger.
7) Keine hohen Materialverluste in Bezug auf Leuchtstoffverbrauch (Sprühgut trifft zum größten Teil nur auf Masken mit entsprechendem Rand).
8) Leuchtstoffrückgewinnung einfach und farbenrein: Reinigung der Beschichtungsmaske und Auffangen des Phosphors (weitere Kostensenkung).
9) Bessere Haftfestigkeit durch Sprühtechnik, dadurch höherer optischer Kontakt der Leuchtstoffschicht zur Schirmplatte. Daraus resultiert zwar ein schlechteres Auflösungsvermögen (Mitleuchten der unmittelbaren Umgebung angeregter Partien), das aber bei Raster-Bildschirmen von Vorteil ist, weil die angesteuerte gesamte Phosphorfläche als Einheit leuchten soll und z.B. eine scharfe Abbildung eines Elektronenstrahles unerwünscht ist.

## Patentansprüche

1. Verfahren zur Herstellung eines planen oder in einer Richtung gekrümmten Farb-Bildschirmes wobei die Leuchtstoffe für die einzelnen Farben, z.B. für für die Farben Rot, Grün, Blau auf das als Substrat dienende plane oder in einer Richtung gekrümmte Schirmglas aufeinander folgenden Schritten aufgebracht werden, dadurch gekennzeichnet, daß die Leuchtstoffe bei jedem Schritt durch eine die Flächenaussparungen für alle Farben enthaltende Grundmaske (2) und durch eine mit den Flächenaussparungen für jeweils eine der Farben versehene Beschichtungsmaske (3, 4, 5) hindurch aufgebracht werden.

2. Verfahren nach Anspruch 1, dadurch gekennzeichnet, daß eine Grundmaske aus magnetischem Material verwendet wird, die auf dem Substrat mittels eines Flächenmagneten fixiert wird.

3. Verfahren nach Anspruch 1 und 2, dadurch gekennzeichnet, daß eine ätztechnisch aus magnetischem Stahlblech oder aus Kupfer-Beryllium-Blech mit magnetischer Nickelbeschichtung oder aus Stahlblech mit Kupfer- und/oder Nickelbeschichtung hergestellte oder eine galvanoplastisch aus Ni hergestellte Grundmaske verwendet wird.

4. Verfahren nach Anspruch 1 bis 3, dadurch gekennzeichnet, daß die Beschichtungsmasken aus den gleichen Materialien wie die Grundmaske bestehen.

5. Verfahren nach Anspruch 1 bis 4, dadurch gekennzeichnet, daß auch die Beschichtungsmasken auf der Grundmaske und damit auf dem Substrat magnetisch gehalten werden.

6. Verfahren nach Anspruch 1 bis 5, dadurch gekennzeichnet, daß die Beschichtung des Substrates mit mehreren - z.B. drei - Lauchtstoffsuspensionen durch Drucksprühen vorgenommen wird.

7. Verfahren nach Anspruch 6, dadurch gekennzeichnet, daß bei waagerechter Anordnung des Substrates tropffreie Sprühdüsen senkrecht über dem Substrat angeordnet werden.

8. Verfahren nach Anspruch 6, dadurch gekennzeichnet, daß bei vertikal- bzw. schräg-stehender Substratanordnung das Sprühen senkrecht zur Substratplatte erfolgt.

9. Verfahren nach Anspruch 1 bis 6, dadurch gekennzeichnet, daß die Substratplatte durch mehrmaliges Darüberaufen des Sprühstrahles beschichtet wird, um die gewünschte Schichtdicke zu erreichen.

10. Verfahren nach Anspruch 1 bis 5, dadurch gekennzeichnet, daß die Leuchtstoffschichten durch elektrostatisches Sprühen mit einer Hochspannung von 20 bis 30 kV auf das mit einer leitenden Schicht versehene Substrat aufgebracht werden.

11. Verfahren nach Anspruch 10, dadurch gekennzeichnet, daß das Sprühgut durch geerdete Schleuderdüsen zerstäubt wird.

12. Verfahren nach Anspruch 1 bis 3, dadurch gekennzeichnet, daß die Beschichtungen durch Masken-Siebdruck hergestellt werden, wobei die Beschichtungsmasken durch Siebdruckmasken gebildet werden.

13. Verfahren nach Anspruch 1, dadurch gekennzeichnet, daß Leuchtstoffe in vorzugsweise wasserfreien organischen Aufschlämmflüssigkeiten verwendet werden, deren Kornverteilung zwischen minimal 1 bis 3 ,um und maximal 10 bis 15 ,um liegt und deren Viskosität durch Zusatz von Bindemitteln, vorzugsweise Collodiumwolle im Bereich von 1 bis 35 Vol.% gesteuert wird.

14. Verfahren nach Anspruch 1, dadurch gekennzeichnet, daß für Blau Zinksulfid, mit Silber dotiert, für Grün Zink-Cadmiumsulfid, mit Kupfer dotiert und für Rot Yttriumsulfoxid, mit Europium dotiert verwendet werden.

15. Verfahren nach Anspruch 13, dadurch gekennzeichnet, daß wasserfreie Leuchtstoffaufschlämmunqen folqender Zusammensetzunq verwendet werden:

16. Verfahren nach Anspruch 1 dadurch gekennzeichnet, daß zusätzlich spezielle Haftvermittler, vorzugsweise Siliciumester mit einem Anteil von 0 bis 10 Vol.% zugesetzt werden.

17. Verfahren nach Anspruch 1 dadurch gekennzeichnet, daß wasserhaltige Leuchtstoffaufschlämmungen folgender Zusammensetzung verwendet werden:

18. Verfahren nach Anspruch 1, dadurch gekennzeichnet, daß wasserhaltige Leuchtstoffaufschlämmungen folgender Zusammensetzung verwendet werden:

19. Verfahren nach Anspruch 1 dadurch gekennzeichnet, daß anschließend an die Beschichtungsschritte ein Temperprozeß in sauerstoffhaltiger Atmosphäre durchgeführt wird.

20. Planer oder in einer Richtung gekrümmter Farb-Bildschirm, bei dem die Leuchtstoffpigmente für die drei Farben Rot, Grün und Blau an mindestens je 300.000 Flächenelementen einheitlicher Geometrie, insbesondere in Form von Rechteckflächen aufgebracht sind, hergestellt nach einem der Verfahren nach den Ansprüchen 1 bis 19.

## Claims

1. Process for the production of a colour picture screen which is plane or curved in one direction, wherein the phosphors for the individual colours, for example for the colours red, green, blue, are applied to the screen glass which is plane or curved in one direction and which serves as substrate, in successive steps, characterised in that in each step the phosphors are applied through a base mask (2) which contains openings for all colours and through a coating mask (3, 4, 5) which is in each case provided with the openings for one of the colours.

2. Process as claimed in Claim 1, characterised in that a base mask is used which consists of magnetic material and is fixed on the substrate by means of a plane magnet.

3. Process as claimed in claim 1 and 2, characterised in that a base mask is used which is made from magnetic steel sheet or from copper-beryllium sheet having a magnetic nickel coating or from sheet steel having a copper and/or nickel coating by using an etching technique, or which is galvanoplastically made from Ni.

4. Process as claimed in Claim 1 to 3, characterised in that the coating masks consist of the same materials as the base mask.

5. Process as claimed in Claim 1 to 4, characterised in that the coating masks are held on the base mask, and thus on the substrate, magnetically.

6. Process as claimed in Claim 1 to 5, characterised in that the coating of the substrate with a plurality of - e.g. three - phosphor suspensions is effected by spraying under pressure.

7. Process as claimed in Claim 6, characterised in that in the case of a horizontal arrangement of the substrate, non-drip spray nozzles are arranged vertically above the substrate.

8. Process as claimed in Claim 6, characterised in that in the case of a vertical or oblique substrate arrangement, spraying is effected normal to the substrate plate.

9. Process as claimed in Claim 1 to 6, characterised in that the substrate plate is coated by repeated passages of the spray jet thereover in order to achieve the required layer thickness.

10. Process as claimed in Claim 1 to 5, characterised in that the phosphor layers are applied to the substrate which is provided with a conductive layer, by means of electrostatic spraying with high voltages of 20 to 30 kV.

11. Process as claimed in Claim 10, characterised in that the material to be sprayed is atomized by means of earthed centrifugal nozzles.

12. Process as claimed in Claim 1 to 3, characterised in that the coatings are produced by masked screen printing, the coating masks being replaced by screen-printing masks.

13. Process as claimed in Claim 1, characterised in that phosphors are used in organic liquid suspensions which are preferably free from water and whose particle-size distribution lies between a minimum of 1 to 3 IJ.m and a maximum of 10 to 15 µm, and whose viscosity is controlled by the addition of binding agents, preferably collodion cotton, in the range of 1 to 35% by volume.

14. Process as claimed in claim 1, characterised in that zinc sulfide doped with silver is used for blue, zinc cadmium sulfide doped with copper is used for green and yttrium sulfoxide doped with europium is used for red.

15. Process as claimed in Claim 13, characterised in that anhydrous phosphor suspensions have the following composition:-

16. Process as claimed in Claim 1, characterised in that additionally specific adhesive agents, preferably silicon esters, are added in a content of 0 to 10% by volume.

17. Process as claimed in Claim 1, characterised in that phosphor suspensions are used which contain water and are of the following composition:-

18. Process as claimed in Claim 1, characterised in that phosphor suspensions are used, which contain water and have the following composition:-

19. Process as claimed in Claim 1, characterised in that subsequent to the coating steps, an annealing process is carried out in an oxygen-containing atmosphere.

20. A colour picture screen which is plane or curved in one direction and wherein the phosphor pigments for the three colours red, green and blue are applied in at least 300,000 surface elements of uniform geometry, in particular in the form of rectangular areas, produced in accordance with one of the processes as claimed in Claims 1 to 19.

## Revendications

1. Procédé pour réaliser un écran de reproduction d'images en couleurs, plat ou cintré dans une direction, selon lequel les substances luminescentes pour les différentes couleurs, par exemple pour les couleurs rouge, vert, bleu, sont déposées au cours de phases opératoires successives sur le verre de l'écran plat ou cintré dans une direction et servant de substrat, caractérisé par le fait que lors de chaque phase opératoire, les substances luminescentes sont déposées à travers un masque de base (2), contenant les évidements de surface pour toutes les couleurs, et à travers un masque de recouvrement (3, 4, 5) muni des évidements de surface pour chacune des couleurs.

2. Procédé suivant la revendication 1, caractérisé par le fait qu'on utilise un masque de base constitué en un matériau magnétique qui est fixé sur le substrat au moyen d'un aimant de surface.

3. Procédé suivant les revendications 1 et 2, caractérisé par le fait qu'on utilise un masque de base réalisé selon la technique d'attaque chimique en une tôle d'acier magnétique ou bien en une tôle de cuivre et de béryllium comportant un placage de nickel magnétique ou bien en une tôle d'acier comportant un placage de cuivre et/ou de nickel ou bien un masque de base réalisé par galvanoplastie en nickel.

4. Procédé suivant les revendications 1 à 3, caractérisé par le fait que les masques de revêtement sont constitués des mêmes matériaux que le masque de base.

5. Procédé suivant les revendications 1 à 4, caractérisé par le fait que les masques de revêtement sont également maintenus magnétiquement sur le masque de base et par conséquent sur le substrat.

6. Procédé suivant les revendications 1 à 5, caractérisé par le fait que le revêtement du substrat est réalisé par pulvérisation sous pression en utilisant plusieurs - par exemple trois - suspensions de substances luminescentes.

7. Procédé suivant la revendication 6, caractérisé par le fait que dans le cas d'une disposition horizontale du substrat, des buses de pulvérisation sans gouttes sont disposées verticalement au-dessus du substrat.

8. Procédé suivant la revendication 6, caractérisé par le fait que le cas d'une disposition verticale ou inclinée du substrat, la pulvérisation est effectuée perpendiculairement à la plaque du substrat.

9. Procédé suivant les revendications 1 à 6, caractérisé par le fait que la plaque du substrat est recouverte au moyen d'un passage réitéré du jet de pulvérisation au-dessus de la plaque, afin d'obtenir l'épaisseur de couche désirée.

10. Procédé suivant les revendications 1 à 5, caractérisé par le fait que les couches de substances luminescentes sont déposées au moyen d'une pulvérisation électrostatique avec des hautes tensions de 20 à 30 kV sur le substrat muni d'une couche conductrice.

11. Procédé suivant la revendication 10, caractérisé par le fait que le produit de pulvérisation est atomisé par des buses centrifuges mises à la terre.

12. Procédé suivant les revendicatrions 1 à 3, caractérisé par le fait que les revêtements sont réalisés par sérigraphie avec masques, les masques de revêtement étant remplacés par des masques de sérigraphie.

13. Procédé suivant la revendication 1, caractérisé par le fait que les substances luminescentes sont utilisées dans des liquides de suspension organiques, de préférence anhydres, et dont la distribution granulométrique se situe entre au minimum 1 à 3 ,um et au maximum 10 à 15 ,um, et dont la viscosité est contrôlée par l'adjonction de liants, de préférence des fibres de collodion, dans une proportion de 1 à 35% en volume.

14. Procédé suivant la revendication 1, caractérisé par le fait qu'on utilise du sulfure de zinc dopé à l'argent pour le bleu, du sulfure de zinc et de cadmium dopé au cuivre pour le vert et du sulfoxyde d'yttrium dopé à l'europium pour le rouge.

15. Procédé suivant la revendication 13, caractérisé par le fait qu'on utilise des suspensions aqueuses de substances luminescentes possédant la composition suivante:

16. Procédé suivant la revendication 1, caractérisé par le fait qu'on ajoute en supplément des agents de pontage spéciaux, de préférence un ester de silicium en un pourcentage compris entre 0 et 10% volume.

17. Procédé suivant la revendication 1, caractérisé par le fait que l'on utilise des suspensions aqueuses de substances luminescentes possédant la composition suivante:

18. Procédé suivant la revendication 1, caractérisé par le fait qu'on utilise une suspension aqueuse de substances luminescentes possédant la composition suivante:

19. Procédé suivant la revendication 1, caractérisé par le fait qu'à la suite des phases opératoires de revêtement, on met en oeuvre un processus de recuit dans une atmosphère contenant de l'oxygène.

20. Ecrans de reproduction d'images en couleurs, plans ou cintrés dans une direction, dans lesquels les pigments luminescents sont déposés pour les trois couleurs route, vert et bleu, sur au moins 300.000 éléments de surface possédant une géométrie uniforme, notamment sous la forme de surfaces rectangulaires, lesdits écrans étant fabriqués conformément à l'un des procédés selon les revendications 1 à 19.
